# EUROPÄISCHE PATENTSCHRIFT

(11) **EP 1 249 512 B1**
(45) Veröffentlichungstag und Bekanntmachung des Hinweises auf die Patenterteilung: **27.09.2006**
(21) Anmeldenummer: 02450076.1
(22) Anmeldetag: 04.04.2002
(51) Int. Cl.: C22C 33/02, C22C 38/22, C22C 38/24, C22C 38/26, C22C 38/36

(54) **Kaltarbeitsstahllegierung zur pulvermetallurgischen Herstellung von Teilen**
Cold work steel for powder metallurgical production of parts
Acier d'ecrouissage pour la fabrication des composants selon la technique de la metallurgie des poudres

(30) Priorität: 11.04.2001 AT 5872001
(43) Veröffentlichungstag der Anmeldung: 16.10.2002
(73) Patentinhaber: BÖHLER Edelstahl GmbH, A-8605 Kapfenberg (AT)
(72) Erfinder: Liebfart, Werner, Dipl.Ing, 8605 Kapfenberg (AT); Rabitsch, Roland, Dipl.Ing, 8970 Schladming (AT)
(74) Vertreter: Wildhack, Helmut

(56) Entgegenhaltungen:
- EP-A- 0 930 374
- FR-A- 2 722 211
- US-A- 3 704 115
- US-A- 5 989 490
- PATENT ABSTRACTS OF JAPAN vol. 1995, no. 03, 28. April 1995 (1995-04-28) & JP 06 346188 A (SUMITOMO METAL IND LTD), 20. Dezember 1994 (1994-12-20)

## Beschreibung

Die Erfindung betrifft eine Kaltarbeitsstahllegierung zur pulvermetallurgischen Herstellung von Teilen, insbesondere Werkzeuge, mit hoher Zähigkeit und Härte sowie Beständigkeit gegen Verschleiß und Materialermüdung.

Werkzeuge und Werkgzeugteile werden in der Regel vielschichtig beansprucht, was ein dergleichen Eigenschaftsprofil derselben erfordert. Eine Erstellung einer besonders guten Eignung für eine Beanspruchungsart des Werkstoffes ist jedoch naturgemäß mit einer Verschlechterung der Beständigkeit desselben gegen andere Belastungen verbunden, so daß für eine hohe Gebrauchsgüte eines Werkzeuges vielfach mehrere Eigenschaftsmerkmale auf hohem Niveau vorliegen sollten, mit anderen Worten, die Gebrauchseigenschaften eines Werkzeuges stellen einen Kompromiß hinsichtlich der jeweilig einzelnen Materialwerte dar. Aus wirtschaftlichen Gründen besteht jedoch allgemein der Wunsch, Werkzeuge oder Teile mit in der Gesamtheit verbesserten Materialeigenschaften verfügbar zu haben.

Hochleistungswerkzeugstahlkomponenten besitzen durchwegs einen Hartphasenanteil aus Karbiden und einen diese aufnehmenden Matrixphasenteil, welche Phasen insbesondere hinsichtlich deren Anteile im Werkstoff von der chemischen Zusammensetzung der Legierung abhängen.

Bei einer konventionellen Herstellung mit einer Erstarrung der Legierung in Gießformen ist deren jeweiliger Gehalt an Kohlenstoff und karbidbildenden Elementen auf Grund der Erstarrungskinetik begrenzt, weil bei hohen Gehalten die primär aus der Schmelze ausgeschiedenen Karbide eine grobe inhomogene Materialstruktur bewirken, dadurch schlechte mechanische Eigenschaften begründen und eine Verarbeitbarkeit des Werkstoffes nachteilig beeinflussen oder letztlich ausschließen.

Um einerseits die Konzentrationen der karbidbildenden Elemente und den Kohlenstoffanteil im Hinblick auf einen erhöhten Karbidanteil und somit eine verbesserte Verschleißbeständigkeit des Werkstoffes steigern zu können, andererseits jedoch eine ausreichende Verarbeitbarkeit, Homogenität und Zähigkeit der daraus gefertigten Teile oder Werkzeuge sicherzustellen, ist eine pulvermetallurgische Herstellung derselben vorzusehen.

Eine pulvermetallurgische (PM) Herstellung von Werkstoffen beinhaltet im wesentlichen ein Gas- bzw. Stickstoff-Verdüsen oder Zerteilen einer Stahlschmelze in feine Tröpfchen, die mit hoher Erstarrungsgeschwindigkeit zu Metallpulver verfestigt werden, ein Einbringen und Verdichten des Metallpulvers in eine bzw. einer Kapsel, ein Verschließen der Kapsel und ein Erwärmen sowie heißisostatisches Pressen (HIP) des Pulvers in der Kapsel zu einem dichten homogenen Material. Ein derartig erstelltes PM-Material kann direkt, als as-HIPed, zur Fertigung von Teilen oder Werkzeugen eingesetzt oder vorher einer Warmumformung, z.B. durch Schmieden und/oder Walzen, unterworfen werden.

Hochbeanspruchte Werkzeuge oder Teile, z.B. Messer, Stanzstempel sowie Matrizen und dergleichen erfordern belastungsgemäß gleichzeitig Beständigkeit gegen abrasiven Verschleiß, hohe Zähigkeit und Ermüdungsbeständigkeit des Werkstoffes. Zur Verschleißerniedrigung ist ein hoher Anteil an harten, gegebenenfalls groben, Karbiden, vorzugsweise Monokarbide, anzustreben, wobei jedoch die Materialzähigkeit mit steigendem Karbidanteil erniedrigt wird. Die Ermüdungsbeständigkeit, das ist im wesentlichen ein Ausbleiben der Rißbildung bei sehr hoher schwellender oder wechselnder mechanischer Beanspruchung des Materials, wird wiederum durch eine hohe Matrixhärte und geringe Rißinitiation von Karbidkörnern und nichtmetallischen Einschlüssen gefördert

Die Gebrauchsgüte von Teilen oder Werkzeugen stellt einen Kompromiß zwischen Verschleißbeständigkeit, Zähigkeit und Ermüdungsbeständigkeit des Werkstoffes im thermisch vergüteten Zustand dar. Im Sinne einer allgemeinen Anhebung der Qualität von Kaltarbeitsstählen wurde seit langem in der Fachwelt versucht, das Stahl- Eigenschaftsprofil insgesamt zu steigern.

Die vorliegende Erfindung setzt sich nun zum Ziel, den Erfordernissen Rechnung tragend, die mechanischen Kennwerte im thermisch vergüteten Zustand und zwar die Biegebruchfestigkeit, die Schlagbiegearbeit und den Verschleißwiderstand des Werkzeugstahlwerkstoffes gütegesichert gleichzeitig zu erhöhen.

Dieses Ziel wird erfindungsgemäß bei einem Teil oder Werkzeug mit hoher Zähigkeit und Härte sowie Beständigkeit gegen Verschleiß und Materialermüdung aus einer pulvermetallurgisch hergestellten Kaltarbeitstahllegierung enthaltend in Gew.-%

| | | |
|---|---|---|
| Kohlenstoff (C) | 2,05 | bis 2,65 |
| Silizium (Si) | | bis 2,0 |
| Mangan (Mn) | | bis 2,0 |
| Chrom (Cr) | 6,10 | bis 9,80 |
| Wolfram (W) | 0,50 | bis 2,40 |
| Molybdän (Mo) | 2,15 | bis 4,70 |
| Vanadin (V) | 7,05 | bis 9,0 |
| Niob (Nb) | 0,25 | bis 2,45 |
| Kobalt (Co) | | bis 10,0 |
| Schwefel (S) | | bis 0,3 |
| Stickstoff (N) | 0,04 | bis 0,22 |
| Nickel (Ni) | | bis 1,50 |

sowie herstellungsbedingte Verunreinigungen mit Eisen (Fe) als Rest, welcher Teil einen Gehalt an Sauerstoff (O) von kleiner als 100 ppm und einen Gehalt und eine Konfiguration von nichtmetallischen Einschlüssen entsprechend einem K0-Wert von höchstens 3 gemäß Prüfung nach DIN 50 602 sowie gleichmäßig verteilete Monokarbide mit einer Größe von unter 10 µm aufweist, erreicht.

Die erheblichen Güteverbesserungen des Werkstoffes nach der Erfindung werden synergetisch durch legierungstechnische und verfahrenstechnologische Maßnahmen im Hinblick auf die Optimierung der Gefügestruktur sowie Einzel- und Summeneigenschaften der Gefügephasen erreicht.

Es wurde erkannt, daß nicht alleine die Karbidmenge sondern bei gleicher Menge die Karbidmorphologie für die Zähigkeit des Werkstoffes von Bedeutung ist, weil diese von der freien Weglänge zwischen den Karbiden in der Matrix, also der Defektgröße, abhängt. Im fertigen zum Einsatz bestimmten Werkzeug sollen die Karbide im Hinblick auf die Verschleißfestigkeit im wesentlichen Monokarbide sein, homogen in der Matrix verteilt und mit einem Durchmesser von kleiner als 10µm, vorzugsweise kleiner 4 µm, vorliegen.

Vanadin und Niob sind die stärksten Karbidbildner und sind aus legierungstechnischen Gründen gemeinsam in einem Konzentrationsbereich von jeweils 7,05 bis 9,0 Gew.-% V und 0,25 bis 2,45 Gew.-% Nb vorzusehen. Dadurch wird einerseits eine Bildung von Monokarbiden und zwar von vorteilhaften (VNb)-Mischkarbiden erreicht, andererseits liegt in diesen Gehaltsbereichen, von V und Nb begründet, eine derartige Kohlenstoffaffinität im Werkstoff vor, daß die weiteren karbidbildenden Elemente Chrom, Wolfram und Molybdän in den erfindungsgemäßen Konzentrationen mit dem Restkohlenstoff zur Mischkristallverfestigung zur Verfügung stehen und die Matrixhärte erhöhen. Höhere Vanadin und/oder Niobgehalte als 9,0 bzw. 2,45 Gew.-% wirken erniedrigend auf die Matrixfestigkeit und vermindern insbesondere die Ermüdungsbeständigkeit des Materials, wohingegen geringere Gehalte als 7,05 Gew.-% V und/oder 0,25 Gew.-% Nb zur vermehrten Ausbildung von weicheren Karbidphasen wie M₇C₃- Karbiden führen, wodurch die Verschleißfestigkeit des Stahles erniedrigt wird.

Bei einem Kohlenstoffgehalt in dem engen Bereich von 2,05 bis 2,65 Gew.-% und den erfindungsgemäßen Konzentrationen der Monokarbidbildner können insbesondere durch 0,5 bis 2,4 Gew.-% Wolfram und 2,15 bis 4,70 Gew.-% Molybdän das Sekundärhärtepotential der Legierung beim thermischen Vergüten ausgeschöpft und die Anlaßbeständigkeit derselben verbessert werden. Für eine Mischkristallverfestigung ist Chrom mit Gehalten von 6,10 bis 9,80 Gew.-% vorgesehen, wobei zur Erhöhung der Sekundärhärte und der Matrixhärte des Werkzeugstahles Stickstoff mit einem Anteil von 0,04 bis 0,22 Gew.-% erfindungswesentlich ist.

Höhere, aber auch niedrigere Gehalte als die jeweils in den erfindungsgemäßen Grenzen für die Elemente Wolfram, Molybdän und Chrom angegeben sind, stören die Synergie und vermindern zumindest eine Eigenschaft des Werkzeugstahles, können also zum Teil dessen Verwendbarkeit nachteilig beeinflussen.

Wie eingangs erwähnt, sind für einen Erhalt hoher Gebrauchsgüte eines Teiles oder des Werkzeuges neben den legierungstechnischen Voraussetzungen auch die herstellungstechnologischen Maßnahmen wesentlich.Weil nun im Sinne hoher Materialzähigkeit eine örtliche Häufung von gegebenenfalls gröberen Karbiden, eine sogenannte Karbid- Clusterbildung, im heißisostatisch gepreßten Material einer Defektgrößenminimierung wegen zu vermeiden ist, soll bei der pulvermetallurgischen Herstellung bzw. bei der Pulvererzeugung die Pulverkomgrößenverteilung verfahrenstechnisch derart eingestellt werden, daß mindestens 60 % der Pulverkörner eine Partikelgröße von weniger als 100 Mikron (µm) aufweisen. Eine mit kleinen Metallpulverteilchen verbundene hohe Erstarrungsgeschwindigkeit der Schmelzentröpfchen bewirkt, wie gefunden wurde, eine gleichmäßige Verteilung feiner Monokarbide und eine, den Kohlenstoffgehalt betreffend, übersättigte Grundmasse im Pulverkorn.

Während des heißisostatischen Pressens und während einer gegebenenfalls vorgesehenen Warmverformung des Preßlings verringert sich, begründet durch die Diffusion bei hoher Temperatur, der Übersättigungsgrad der Grundmasse, die feinen runden Monokarbide wachsen gewünscht bis zu einer Größe von weniger als 10 um, wobei die weiteren Legierungselemente sich gezielt weitgehend in den Mischkristall einlagern und letztlich die Matrix verfestigen. Durch diese Herstelltechnologie wird die Karbidmorphologie im Hinblick auf geringste Defektgröße und die Matrixzusammensetzung in Richtung auf eine Maximierung des Sekundärhärtepotentials unter Voraussetzung der erfindungsgemäßen Zusammensetzung des Werkstoffes gesteuert. Dabei soll der Wichtigkeit wegen nochmals die vorgesehene Niobkonzentration des geregelten Kornwachstums wegen erwähnt werden.

Von besonderer Bedeutung ist der oxidische Reinheitsgrad des erfindungsgemäßen Werkstoffes, weil durch nichtmetallische Einschlüsse nicht nur dessen mechanische Eigenschaften verschlechtert werden können, sondern es können auch durch diese Nichtmetalle nachteilige Ankeimungseffekte bei der Erstarrung und Wärmebehandlung des Materials entstehen. Es ist also erfindungswesentlich, daß eine hochreine Legierung mittels Stickstoffes mit einem Reinheitsgrad von mindestens 99,999% Stickstoff verdüst und eine Physisorption von Sauerstoff an der Pulverkomoberfläche bis zum Einschließen in eine Kapsel vermieden wird, wodurch der gehipte Werstoff einen Sauerstoffgehalt von kleiner 100 ppm und einen Gehalt und eine Konfiguration von nichtmetallischen Einschlüssen entsprechend einem K0-Wert von höchstens 3 gemäß Prüfung nach DIN 50 602 aufweist.

Bevorzugte Ausführungsformen sind in den Unteransprüchen gekennzeichnet. Anhand von Ergebnissen aus vergleichenden Untersuchungen soll die Erfindung näher erläutert werden.
Es zeigen
Tab. 1 Die chemische Zusammensetzung der erfindungsgemäßen und Vergleichs-Stahllegierungen.
Tab.2 Meßwerte, ermittelt bei der mechanischen Prüfung der Stahllegierungen
Fig. 1 Meßanordnung zur Ermittlung der Biegebruchfestigkeit
Fig. Probenform für die Feststellung der Schlagbiegearbeit
Fig. 3 Vorrichtung zur Messung des Verschleißwiderstandes (schematisch)
Fig. 4 Gegenüberstellung der Biegebruchfestigkeit der Stahllegierungen
Fig. 5 Gegenüberstellung der Schlagbiegearbeit
Fig. 6 Gegenüberstellung des jeweiligen Verschleißwiderstandes der Stahllegierungen

Aus der Tabelle 1 ist die chemische Zusammensetzung einer erfindungsgemäßen Kaltarbeitsstahllegierung (Leg. A) und jene der Vergleichslegierungen (B bis J) ersichtlich.

In Tabelle 2 sind die Erprobungsergebnisse für Biegebruchfestigkeit, die Schlagbiegearbeit und den Verschleißwiderstand der erfindungsgemäßen Legierung A und der Vergleichslegierungen B bis J angegeben.

Die Biegebruchfestigkeit der Stahllegierungen wurde an auf 61 HRC vergüteten Rundproben (R_{d} = 5,0 mm) in einer Einrichtung gemäß Fig. 1 ermittelt. Die Vorkraft Fᵣ betrug 200 N, die Geschwindigkeit bis zur Vorkraft war 2 mm/min und die Prüfgeschwindigkeit betrug 5 mm/min.
An Proben mit der Form gemäß Fig. 2 erfolgten die Untersuchungen der Schlagbiegearbeit der jeweiligen Stahllegierungen.

Aus Fig. 3 ist die Einrichtung zur Ermittlung des Verschleißwiderstandes in schematischer Darstellung entnehmbar.

Wird nun die Biegebruchfestigkeit der erfindungsgemäßen Legierung A jener der Vergleichslegierungen (B bis J) (Tab. 2), in einer Balkendarstellung gezeigt in Fig. 4, gegenübergestellt, so weisen die Legierungen E, F, H und I jeweils gleichmaßen hohe Werte auf, wobei die Legierung I die höchste Biegebruchfestigkeit besitzt.

Bei einem Vergleich der jeweiligen Schlagbiegearbeit (Fig. 5) der Kaltarbeitsstahllegierungen besitzt wiederum die Legierung I den höchsten Wert. Die Meßdaten der erfindungsgemäßen Legierung A und der Legierung F weisen geringfügig niedrigere Werte für diese mechanische Eigenschaft auf.

Die Ergebnisse der Untersuchungen des Verschleißwiderstandes der Legierungen sind in graphischer Darstellung in Fig. 6 gegenübergestellt,, wobei für die Legierung H und die erfindungsgemäße Legierung A die höchsten Werte ermittelt wurden.

Aus den Ergebnissen der Untersuchungen ist entnehmbar, daß die wichtigen Eigenschaftsmerkmale, Biegebruchfestigkeit, Schlagbiegearbeit und Verschleißwiderstand einer erfindungsgemäßen Kaltarbeitsstahllegierung sich gleichermaßen auf hohem Niveau befinden und diese neue Legierung auszeichnen.

**Tabelle 1**

| | | | | | | | | | | |
|---|---|---|---|---|---|---|---|---|---|---|
| | | | | | | | | | | |
| | | | | | | | | | | |

| **Gew.-%** | **Leg. A*** | **Leg. B** | **Leg. C** | **Leg. D** | **Leg. E** | **Leg. F** | **Leg. G** | **Leg. H** | **Leg. I** | **Leg. J** |
|---|---|---|---|---|---|---|---|---|---|---|
| | | | | | | | | | | |
| | | | | | | | | | | |
| C | 2,44 | 2,55 | 2,49 | 2,42 | 2,61 | 2,63 | 2,52 | 2,44 | 2,49 | 2,30 |
| Si | 0,98 | 1,05 | 0,95 | 1,12 | 0,97 | 1,13 | 0,87 | 0,94 | 0,63 | 0,32 |
| Mn | 0,52 | 0,53 | 0,49 | 0,55 | 0,66 | 0,71 | 0,55 | 0,50 | 0,32 | 0,31 |
| Cr | 6,22 | 6,93 | 6,12 | 6,27 | 6,08 | 6,21 | 6,28 | 5,66 | 4,19 | 12,31 |
| W | 1,41 | 0,95 | 2,74 | 1,30 | 1,06 | 1,50 | 2,22 | 0,05 | 3,68 | 0,35 |
| Mo | 3,98 | 3,95 | 3,78 | 4,00 | 3,60 | 3,98 | 5,05 | 1,31 | 3,21 | 1,17 |
| V | 8,12 | 7,85 | 7,92 | 7,88 | 6,77 | 7,83 | 8,20 | 9,84 | 8,72 | 3,94 |
| Nb | 1,19 | 1,15 | 1,12 | 1,86 | 1,45 | 0,61 | 0,9 | 0,01 | -- | ― |
| S | 0.008 | 0,011 | 0,03 | 0,012 | 0,028 | 0,009 | 0,039 | 0,07 | 0,01 | 0,013 |
| N | 0.095 | 0,08 | 0,064 | ― | ― | 0,09 | 0,06 | 0,075 | 0,038 | 0,13 |
| Co | 0,4 | <0.1 | ― | ― | <0,1 | 0,13 | 0,038 | -- | ― | 0,04 |
| Nl | 0,7 | 0,43 | 0,17 | 0,28 | 0,89 | 0,51 | 0,76 | ― | 0,36 | -- |
| O | 0,0091 | 0,032 | ― | ― | 0,041 | 0,068 | 0,044 | ― | 0,054 | 0,0098 |

| | | | | | | | | | | |
|---|---|---|---|---|---|---|---|---|---|---|
| * Leg. A = erfindungsgemäße Legierung | | | | | | | | | | |

## Patentansprüche

1. Teil oder Werkzeug mit hoher Zähigkeit und Härte sowie Beständigkeit gegen Verschleiß und Materialermüdung aus einer pulvermetallurgisch hergestellten Kaltarbeitsstahllegierung enthaltend in Gew.-%
| | | |
|---|---|---|
| Kohlenstoff (C) | 2,05 | bis 2,65 |
| Silizium (Si) | | bis 2,0 |
| Mangan (Mn) | | bis 2,0 |
| Chrom (Cr) | 6,10 | bis 9,80 |
| Wolfram (W) | 0,50 | bis 2,40 |
| Molybdän (Mo) | 2,15 | bis 4,70 |
| Vanadin (V) | 7,05 | bis 9,0 |
| Niob (Nb) | 0,25 | bis 2,45 |
| Kobalt (Co) | | bis 10,0 |
| Schwefel (S) | | bis 0,3 |
| Stickstoff (N) | 0,04 | bis 0,22 |
| Nickel (Ni) | | bis 1,50 |
sowie herstellungsbedingte Verunreinigungen mit Eisen (Fe) als Rest, welcher Teil einen Gehalt an Sauerstoff (O) von kleiner als 100 ppm und einen Gehalt und eine Konfiguration von nichtmetallischen Einschlüssen entsprechend einem K0-Wert von höchstens 3 gemäß Prüfung nach DIN 50 602 sowie gleichmäßig verteilte Monokarbide mit einer Größe von unter 10 µm aufweist.

2. Teil oder Werkzeug aus einer PM-Kaltarbeitsstahllegierung nach Anspruch 1, welches ein oder mehrere Element(e) mit folgendem(en) Konzentrationswert(en) in Gew.-% besitzt
| | | |
|---|---|---|
| C | 2,30 | bis 2,59 |
| Si | 0,80 | bis 1,50 |
| Mn | 0,30 | bis 1,40 |
| Cr | 6,12 | bis 7,50 |
| Ni | | bis 1,0 |
| W | 0,60 | bis 1,45 |
| Mo | 2,40 | bis 4,40 |
| V | 7,40 | bis 8,70 |
| Nb | 0,50 | bis 1,95 |
| N | 0,06 | bis 0,22 |
und der Wert (Mn-S) mindestens 0,19 beträgt.

3. Teil oder Werkzeug aus einer PM-Kaltarbeitsstahllegierung nach Anspruch 1 oder 2, welches ein oder mehrere Element(e) mit folgendem(n) Konzentrationswert(en) in Gew.-% besitzt
| | | |
|---|---|---|
| Si | 0,85 | bis 1,30 |
| Mn | 0,40 | bis 0,80 |
| Cr | 6,15 | bis 6,95 |
| Ni | | bis 0,90 |
| Mo | 3,55 | bis 4,40 |
| V | 7,80 | bis 8,59 |
| Nb | 0,75 | bis 1,45 |
| N | 0,06 | bis 0,15 |

4. Verfahren einer pulvermetallurgischen Herstellung eines Teiles oder Werkzeuges aus einer Kaltarbeitsstahllegierung enthaltend in Gew.-%
| | | |
|---|---|---|
| C | 2,05 | bis 2,65 |
| Si | | bis 2,0 |
| Mn | | bis 2,0 |
| Cr | 6,10 | bis 9,80 |
| W | 0,50 | bis 2,40 |
| Mo | 2,15 | bis 4,70 |
| V | 7,05 | bis 9,0 |
| Nb | 0,25 | bis 2,45 |
| Co | | bis 10,0 |
| S | | bis 0,3 |
| N | 0,04 | bis 0,22 |
| Ni | | bis 1,50 |
gemäß einem der vorgeordneten Ansprüche, wobei die flüssige Legierung konditioniert und mit Stickstoff mit einem Reinheitsgrad von 99,999 % zu Metallpulver mit einer Komgrößenverteilung von mindestens 60 % mit einer Partikelgröße von gleich/kleiner 100 Mikron (µm) verdüst wird, wonach unter Aufrechterhaltung der Stickstoffatmosphäre und Ausschalten einer Physisorption von Sauerstoff an den Kornoberflächen ein Einfüllen des Pulvers in eine Kapsel und ein Verschließen derselben erfolgen und das Pulver in einem heißisostatischen Preßvorgang zu einem vollkommen dichten Werkstoff, gegebenenfalls mit anschließender Warmumformung, verarbeitet wird.

5. Verfahren nach Anspruch 4, bei welchem mittels Temperaturführung bei einer Warmumformung ein Wachstum der gleichmäßig verteilten Monokarbide auf eine Größe von unter 10 µm eingestellt wird.

## Claims

1. Part or tool of high tenacity and hardness as well as resistance against wear and material fatigue from a powder metallurgically produced cold work steel, which comprises in % by weight
| | | | |
|---|---|---|---|
| carbon (C) | 2.05 | up to | 2.65 |
| silicone (Si) | | up to | 2.0 |
| manganese (Mn) | | up to | 2.0 |
| chromium (Cr) | 6.10 | up to | 9.80 |
| tungsten (W) | 0.50 | up to | 2.40 |
| molybdenum (Mo) | 2.15 | up to | 4.70 |
| vanadium (V) | 7.05 | up to | 9.0 |
| niobium (Nb) | 0.25 | up to | 2.45 |
| cobalt (Co) | | up to | 10.0 |
| sulphur (S) | | up to | 0.3 |
| nitrogen (N) | 0.04 | up to | 0.22 |
| nickel (Ni) | | up to | 1.50 |
as well as impurities conditional to production, iron (Fe) being the remainder, which part comprises a content of oxygen (O) smaller than 100 ppm, and a content and a configuration of non-metallic inclusions corresponding to a K0 value of 3 in maximum according to a test in accordance with DIN 50 602, as well as evenly distributed monocarbides having a size of below 10 µm.

2. Part or tool of a PM-cold work steel according to claim 1, which comprises one or more element(s) of the following concentration value(s) in % by weight
| | | | |
|---|---|---|---|
| C | 2.30 | up to | 2.59 |
| Si | 0.80 | up to | 1.50 |
| Mn | 0.30 | up to | 1.40 |
| Cr | 6.12 | up to | 7.50 |
| Ni | | up to | 1.0 |
| W | 0.60 | up to | 1.45 |
| Mo | 2.40 | up to | 4,40 |
| V | 7.40 | up to | 8.70 |
| Nb | 0.50 | up to | 1.95 |
| N | 0.06 | up to | 0.22 |
while the value of (Mn-S) amounts at least to 0.19.

3. Part or tool of a PM-cold work steel according to claim 1 or 2, which comprises one or more element(s) of the following concentration value(s) in % by weight
| | | | |
|---|---|---|---|
| Si | 0.85 | up to | 1.30 |
| Mn | 0.40 | up to | 0.80 |
| Cr | 6.15 | up to | 6.95 |
| Ni | | up to | 0.90 |
| Mo | 3.55 | up to | 4.40 |
| V | 7.80 | up to | 8.59 |
| Nb | 0.75 | up to | 1.45 |
| N | 0.06 | up to | 0.15 |

4. A method for powder metallurgical production of a part or a tool from a cold work steel, which comprises in % by weight
| | | | |
|---|---|---|---|
| C | 2.05 | up to | 2.65 |
| Si | | up to | 2.0 |
| Mn | | up to | 2.0 |
| Cr | 6.10 | up to | 9.80 |
| W | 0.50 | up to | 2.40 |
| Mo | 2.15 | up to | 4.70 |
| V | 7.05 | up to | 9.0 |
| Nb | 0.25 | up to | 2.45 |
| Co | | up to | 10.0 |
| S | | up to | 0.3 |
| N | 0.04 | up to | 0.22 |
| Ni | | up to | 1.50 |
according to any of the preceding claims, wherein the liquid alloy is conditioned, and is pulverized by nitrogen of a percentage purity of 99.999% to form a metal powder having a grain size distribution of at least 60% with a particle size of equal to/smaller than 100 micron (µm), after which filling the powder into a capsule, while maintaining the nitrogen atmosphere and eliminating any physisorption of oxygen at the grain surfaces, and closing it, and the powder is processed to a perfectly dense material by a high-temperature isostatic compression procedure, optionally with subsequent hot deformation.

5. Method according to claim 4, wherein growth of the uniformly distributed monocarbides is adjusted to a size of below 10 µm by temperature control during hot deformation.

## Revendications

1. Part ou outil d'une haute ténacité et dureté ainsi que de résistance à l'usure et à la fatigue de matériau d'un acier d'écrouissage fabriqué selon la technique de la métallurgie des poudres, qui comprend en % en poids
| | | | |
|---|---|---|---|
| carbone (C) | 2,05 | à | 2,65 |
| silicium (Si) | | jusqu'à | 2,0 |
| manganèse (Mn) | | jusqu'à | 2,0 |
| chrome (Cr) | 6,10 | à | 9,80 |
| tungstène (W) | 0,50 | à | 2,40 |
| molybdène (Mo) | 2,15 | à | 4,70 |
| vanadium (V) | 7,05 | à | 9,0 |
| niobium (Nb) | 0,25 | à | 2,45 |
| cobalt (Co) | | jusqu'à | 10,0 |
| soufre (S) | | jusqu'à | 0,3 |
| nitrogène (N) | 0,04 | à | 0,22 |
| nickel (Ni) | | jusqu'à | 1,50 |
ainsi que des impuretés conditionnées par la fabrication, avec du fer (Fe) comme le reste, ledit part ayant un teneur en oxygène (O) plus petit que 100 ppm, et un teneur et une configuration des inclusions non-métalliques, qui correspondent à un valeur K0 de 3 en maximum selon un test correspondant à DIN 50 602, ainsi que des monocarbures également distribués d'une grosseur au-dessous de 10 µm.

2. Part ou outil d'un acier d'écrouissage PM selon la revendication 1, qui possède un ou plusieurs élément(s) ayant le(s) valeur(s) de concentration suivant(s) en % en poids
| | | | |
|---|---|---|---|
| C | 2.30 | à | 2.59 |
| Si | 0.80 | à | 1.50 |
| Mn | 0.30 | à | 1.40 |
| Cr | 6.12 | à | 7.50 |
| Ni | | jusqu'à | 1.0 |
| W | 0.60 | à | 1.45 |
| Mo | 2.40 | à | 4,40 |
| V | 7.40 | à | 8.70 |
| Nb | 0.50 | jusqu'à | 1.95 |
| N | 0.06 | jusqu'à | 0.22 |
tandis que le valeur de (Mn-S) se monte à au moins 0,19.

3. Part ou outil d'un acier d'écrouissage PM selon la revendication 1 ou 2, qui possède un ou plusieurs élément(s) ayant le(s) valeur(s) de concentration suivant(s) en % en poids
| | | | |
|---|---|---|---|
| Si | 0.85 | à | 1.30 |
| Mn | 0.40 | à | 0.80 |
| Cr | 6.15 | à | 6.95 |
| Ni | | jusqu'à | 0.90 |
| Mo | 3.55 | à | 4.40 |
| V | 7.80 | à | 8.59 |
| Nb | 0.75 | à | 1.45 |
| N | 0.06 | à | 0.15 |

4. Procédé de fabrication d'une part ou d'un outil selon la technique de la métallurgie des poudres à partir d'une acier d'écrouissage, qui comprend en % en poids
| | | | |
|---|---|---|---|
| (C) | 2,05 | à | 2,65 |
| (Si) | | jusqu'à | 2,0 |
| (Mn) | | jusqu'à | 2,0 |
| (Cr) | 6,10 | à | 9,80 |
| (W) | 0,50 | à | 2,40 |
| (Mo) | 2,15 | à | 4,70 |
| (V) | 7,05 | à | 9,0 |
| (Nb) | 0,25 | à | 2,45 |
| (Co) | | jusqu'à | 10,0 |
| (S) | | jusqu'à | 0,3 |
| (N) | 0,04 | à | 0,22 |
| (Ni) | | jusqu'à | 1,50 |
selon une quelconque des revendication précédentes, l'alliage liquide étant conditionné et atomisé avec du nitrogène d'un dégrée de pureté de 99,999 % à un poudre métallique d'une répartition granulométrique d'au moins 60 % d'une grosseur des particules d'égal à/plus petit de 100 micron (µm), après quoi on effectue un remplissage du poudre dans une capsule en maintenant l'atmosphère de nitrogène et en évitant une physisorption d'oxygène à la surface des grains, et on ferme celle-ci, et que le poudre est convertit à un matériau parfaitement dense dans une procédure de compression isostatique à haute température, le cas échéant avec un façonnage à chaud subséquente.

5. Procédé selon la revendication 4, dans lequel on ajuste une croissance des monocarbures uniformément distribués à une grosseur au dessous de 10 µm au moyens d'une réglage de température lors d'un façonnage à chaud.
